# EUROPÄISCHE PATENTSCHRIFT

(11) **EP 0 325 890 B1**
(45) Veröffentlichungstag und Bekanntmachung des Hinweises auf die Patenterteilung: **09.06.1993**
(21) Anmeldenummer: 88810034.4
(22) Anmeldetag: 25.01.1988
(51) Int. Cl.: D21C 9/153, D21C 9/16

(54) **Verfahren zur Behandlung von Lignin enthaltender Cellulosemasse mit Ozon**
Process for treating lignin containing cellulose pulp with ozone
Procédé de traitement d'une pâte cellulosique contenant de la lignine par l'ozone

(43) Veröffentlichungstag der Anmeldung: 02.08.1989
(73) Patentinhaber: Acetocell GmbH & Co. KG, D-74417 Gschwend (DE)
(72) Erfinder: Nimz, Horst H. Prof.-Dr., D-2050 Hamburg 80 (DE); Berg, Alex Dipl.-Ing., D-2050 Hamburg 80 (DE)
(74) Vertreter: Ritscher, Thomas, Dr.

(56) Entgegenhaltungen:
- DE-A- 3 445 132
- FR-A- 2 353 674
- US-A- 4 119 486
- US-A- 4 372 812
- ABSTRACT BULLETIN OF THE INSTITUTE OF PAPER CHEMISTRY, Band 53, Nr. 8, Februar 1983, Seite 916, Zusammenfassung Nr. 8417, Appleton, Wisconsin, US; H. KAMISHIMA et al.: "Effect of organic acids on carbohydrate protection during ozone bleaching of kraft pulp",
- CHEMICAL ABSTRACTS, Band 103, Nr. 6, 12. August 1985, Seite 88, Zusammenfassung Nr. 38887c, Columbus, Ohio, US; H. KAMISHIMA et al.: "Protective agents for carbohydrates in ozone bleaching of unbleached kraft pulps. II. Screening of protective agents for carbohydrates in ozone bleaching",
- ABSTRACT BULLETIN OF THE INSTITUTE OF PAPER CHEMISTRY, Band 47, Nr. 6, Dezember 1976, Seite 686, Zusammenfassung Nr. 6669, Appleton, Wisconsin, US;
- ABSTRACT BULLETIN OF THE INSTITUTE OF PAPER CHEMISTRY, Band 54, Nr. 6, Dezember 1983, Seite 672, Zusammenfassung Nr. 6233, Appleton Wisconsin, US; A. KASSEBI et al.: "Nonconventional kraft pulp bleaching - Role of ozone",
- ABSTRACT BULLETIN OF THE INSTITUTE OF PAPER CHEMISTRY, Band 55, Nr. 8, Februar 1985, Seite 937, Zusammenfassung Nr. 8883, Appleton, Wisconsin, US; G.Y. PAN et al.: "Studies on ozone bleaching. (1). Effect of pH, temperature buffer systems and heavy metal ions on stability of ozone in aqueous solution",
- ABSTRACT BULLETIN OF THE INSTITUTE OF PAPER CHEMISTRY, Band 53, Nr. 3, September 1982, Seite 331, Zusammenfassung Nr. 2966, Appleton, Wisconsin, US; R.A.D. MBACHU et al.: "Degradation of lignin by ozone. (3). Fate of the carbohydrate matrix during degradation of spruce protolignin by ozone",

## Beschreibung

Die Erfindung betrifft ein Verfahren zum Behandeln von Lignin enthaltender Cellulosemasse, d.h. Ligno cellulosen bzw. Zellstoff (engl.: pulp). Als "Lignocellulosen" werden hier die makromolekularen Substanzen verstanden, die neben Cellulose auch noch Hemicellulosen und Lignin enthalten, wie das z.B. bei Holz der Fall ist. Die Entfernung von Lignin aus Zellstoff oder Holz wird auch als "Delignifizierung" bezeichnet.

Zur Gewinnung von Zellstoff wird der aus Holz oder holzigen Einjahrespflanzen bestehende Rohstoff, meist in mechanisch zerkleinertem Zustand, chemisch aufgeschlossen. Bei einem neueren und in DE-A-3 445 132 beschriebenen Verfahren wird anstelle der konventionellen und für die Entsorgung problematischen Aufschlusschemikalien auf Basis von Schwefelverbindungen Essigsäure verwendet. Diese auch als AcetosolvVerfahren bezeichnete Methode bietet eine im Vergleich zu konventionellen Verfahren wesentliche Verminderung der Umweltbelastung.

Die beim Acetosolv-Aufschluss gewonnenen Zellstoffe können jedoch je nach Ausgangsmaterial noch bis zu 4% Restlignin enthalten, das meist durch eine Bleichbehandlung entfernt werden muss. Gemäss DE-A-3 445 132 wird als Bleichmittel Wasserstoffperoxid zugegeben, das sich mit der Essigsäure zu Peressigsäure verbindet, die als selektives Ligninoxidationsmittel gilt. Diese Bleiche führt jedoch bisher nur bei Laubholzzellstoff zu befriedigenden Weissgraden, und auch dann nur mit relativ hohem Verbrauch an Wasserstoffperoxid:
Bei den konventionellen Verfahren zur Zellstoffbleiche werden zur Erreichung hoher Weissgrade mehrere Bleichstufen mit chlorhaltigen Bleichmitteln angewendet. Dadurch bilden sich in den Ablaugen chlorhaltige organische Verbindungen, die zu schwerwiegenden Abwasserproblemen führen.

Als chlorfreies Bleichmittel ist ausser Wasserstoffperoxid und Sauerstoff auch Ozon vorgeschlagen worden. Trotz grosser Anstrengungen hat aber Ozon als Bleichmittel technisch bisher keine Anwendung gefunden, weil die Reaktion des Ozons in Wasser mit Hydroxylionen Hydroxylradikale erzeugt, die zu einem Abbau der Cellulosemoleküle und damit zur Erniedrigung der Festigkeitseigenschaften des Zellstoffes führen und ein Vorurteil gegen die Verwendung von Ozon als Bleichmittel in der Zellstoffgewinnung begründet haben.

Es wurde nun überraschenderweise gefunden, dass die Delignifizierung von Lignocellulosen mit Ozon, insbesondere bei Zellstoffen mit einem Restligningehalt von unter 5 %, in niederen Fettsäuren, bevorzugt Essigsäure, als Reaktionsmedium sehr viel selektiver verläuft als in Wasser, d. h. daß man zu hohen Weissgraden kommen kann, ohne einen signifikanten Festigkeitsabfall des Zellstoffes zu beobachten.

In der Zusammenfassung Nr. 8417, Abstract Bulletin of the Institute of Paper Chemistry, Band 53, Nr. 8, Februar 1983, Appleton, Wisconsin, US (kurz ABIPC Nr. 8417) wird über eine Untersuchung der Wirkung von organischen Säuren als Kohlehydratschutz beim Bleichen von Sulfatzellstoff (kraft pulp) mit Ozon berichtet. Dabei erwiesen sich von den 27 getesteten Säuren Oxalsäure, Buttersäure und Propionsäure als am wirksamsten. Valeriansäure und Essigsäure waren weniger wirksam, aber noch besser, als die getesteten ungesättigten Säuren, die Keto- und Hydroxysäuren sowie die organischen Säuren. Hierbei wird Ozon in wässriger Lösung eingesetzt, was den Polymerisationsgrad der Cellulose herabsetzt.

Eine Lehre zur Verwendung von konzentrierter C₁₋₃-Fettsäure bzw. Essigsäure als Lösungsmittel zur Abtrennung von Lignin aus Cellulosemasse ist aus diesen Ergebnissen keinesfalls abzuleiten und auch nicht naheliegend, zumal die erst im Zuge der vorliegenden Erfindung festgestellte gute Löslichkeit von oxydiertem Lignin in C₁₋₃-Fettsäure bzw. Essigsäure nicht vorausgesetzt werden konnte.

Die Zusammenfassung Nr. 38887c der Chemical Abstracts, Band 103, Nr. 6, vom 12.8.85, Columbus, Ohio, US (CA Nr. 38887c) betrifft ebenfalls Untersuchungen über die Wirkung verschiedener Substanzen, auch organischer Säuren, wie insbesondere Oxal-, Propion- und Buttersäure, als Mittel zum Schutz von Sulfatzellstoff beim Bleichen mit Ozon. MeOH-Lösungen von Harnstoff wurden als besonders wirksame Schutzmittel befunden.

Wiederum ist hieraus kein Hinweis auf die Verwendung konzentrierter C₁₋₃-Fettsäure bzw. Essigsäure als Extraktionsmittel für oxidiertes Lignin abzuleiten.

Gemäss ABIPC Nr. 6669 (Band 47, Nr. 6, Dezember 1976) wird die Helligkeit von Zellstoff beim Bleichen mit Ozon verbessert, wenn Essigsäuren, hydroxyethylierte Alkylolamide synthetischer Fettsäuren oder Carbamide zugesetzt werden, um in der Reaktionsmischung einen pH-Wert von 2-7 zu erhalten.

Wiederum ist hieraus keinesfalls die Lehre abzuleiten, konzentrierte C₁₋₃-Fettsäure bzw. Essigsäure als Mittel zur selektiven Extraktion von oxydiertem Lignin aus Zellstoff zu verwenden.

In ABIPC 6233 (Band 54, Nr. 6, Dezember 1983) ist eine weitere Untersuchung der Wirkung von Schwefelsäure, Essigsäure, chemischen Additiven und Verfahrensvariablen auf das Ozonbleichen von Sulfatcellulose beschrieben. Auch dieser Publikation sind keine Hinweise auf die Eignung konzentrierter C₁₋₃-Fettsäuren bzw. Essigsäure als selektives Lösungs- bzw. Extraktionsmittel für oxydiertes Lignin zu entnehmen.

In US - A - 4'119'486 wird beschrieben, dass Ozon Cellulose und Lignin gleichermassen oxydiert und einen erheblichen Celluloseabbau bewirkt; nach diesem Dokument wird dem wässrigen Zellstoff 0,01 bis 1 % kationisches Tensid zugesetzt, um die Bleichwirkung des Ozons zu verbessern bzw. um die Kappazahl zu senken. Dabei kann vor dem Zusatz des Tensides Säure aus der Gruppe Schwefelsäure, Salzsäure und Essigsäure zugegeben werden, um einen pH-Wert von 1-7 zu erzielen.

Das erfindungsgemässe Verfahren zur Behandlung von Cellulosemasse mit Ozon hat die im Kennzeichen von Anspruch 1 angegebenen Merkmale.

Bevorzugte Ausführungsformen des erfindungsgemässen Verfahrens haben die in den Ansprüchen 2-8 genannten Merkmale.

Ohne die Absicht einer Beschränkung kann angenommen werden, daß die Eignung von Ozon in C₁₋₃-Fettsäure als Bleichmittel für Zellstoff darauf beruht, daß Ozon in solchen Fettsäuren erheblich besser löslich sind, als in Wasser, und die Stabilität des Ozons in niedrigen Fettsäuren vermutlich grösser ist als in Wasser.

Dadurch kann einerseits die Ozonkonzentration erhöht und können andererseits Nebenreaktionen durch Zerfallprodukte des Ozons verringert werden. Möglicherweise kommt hinzu, dass niedrige Fettsäuren als Radikalfänger mit OH-Radikalen reagieren und damit einen Angriff dieser sehr unselektiv wirkenden Radikale auf die Cellulose verhindern können. Das Ozon selbst wirkt hingegen nicht radikalisch, sondern bevorzugt elektrophil, wodurch das Lignin selektiv angegriffen und zu löslichen Produkten abgebaut wird.

Durch die vergleichsweise grössere Stabilität des Ozons in niedrigen Fettsäuren wird seine Wirksamkeit als Bleichmittel erhöht und damit der Ozonverbrauch reduziert, was für die technische Anwendung von grundlegender Bedeutung ist. Ferner ist Essigsäure ein besseres Lösungsmittel für Lignin als Wasser, während das Umgekehrte für Cellulose gilt, wodurch die Selektivität des Ozons als Delignifizierungsmittel weiter erhöht wird.

Der Begriff "Cellulosemasse" in den Patentansprüchen und der Beschreibung bezeichnet alle Massen (einschliesslich Ausgangsstoffe), die sich zur Zellstoff- oder Cellulosegewinnung eignen und Cellulose (umfasst hier sowohl α-Cellulose als auch die gelegentlich als β- oder γ-Cellulose bezeichneten Hemicellulosen) sowie Lignin enthalten.

Als C₁₋₃-Fettsäuren sind Ameisensäure, Essigsäure und Propionsäure geeignet. Essigsäure wird bevorzugt. Auch Mischungen solcher Säuren miteinander und/oder mit Wasser in begrenzten Anteilen sind geeignet, wobei der Wasseranteil der Fettsäure, des Fettsäuregemisches oder der bevorzugten Essigsäuren geringer als 50 Gew.%, insbesondere geringer als 30 Gew.% ist und meist 1 bis 10 Gew.% beträgt.

Ein geringer Wassergehalt von z.B. 5 bis 10 Gew.%, d.h. eine 90 bis 95%ige Essigsäure, wird besonders bevorzugt.

Das z.B. mit üblichen Generatoren erhältliche Ozon ist in der Gasphase enthalten, welche die mit Fettsäure vereinigte, beispielsweise aus 2 bis 50 Gew.% Cellulosemasse und 98 bis 50 Gew.% Fettsäure bestehende Mischung umgibt.

Die Wechselwirkung zwischen der Cellulosemasse/Fettsäure-Mischung einerseits und der Gasphase bzw. dem darin enthaltenen Ozon andererseits kann insbesondere durch Bewegung oder/und die vorhandene Ozonmenge oder/und die Temperatur beeinflusst werden. Dabei kann durch Bewegung sowohl die Mischintensität als auch die Verteilung der festen und flüssigen Phase beeinflusst bzw. variiert und angepasst werden. Hierzu können übliche Mischeinrichtungen, die gegen die Komponenten ausreichend beständig sind, verwendet werden; Mischer mit ausgeprägter Scherwirkung auf das Mischgut werden aber nicht bevorzugt.

Die in der Gasphase vorhandene Ozonmenge kann durch den Gasdruck oder/und die Ozonkonzentration in der Gasphase beeinflusst werden. Vorzugsweise wird bei normalem Umgebungsdruck mit einer Gasphase gearbeitet, die überwiegend aus Luft besteht. Es kann aber auch in einer überwiegend aus Sauerstoff bestehenden Gasphase und/oder unter Ueberdruck gearbeitet werden.

Die Ozonkonzentration einer für das Verfahren geeigneten und überwiegend aus Luft oder Sauerstoff bestehenden Gasphase unter normalem oder schwachem Ueberdruck beträgt 0,1 bis 10%, in der Regel 1 bis 3%. Diese Werte sind bezogen auf das Gasvolumen. In Bezug auf das Gewicht der vorhandenen Cellulosemasse können Ozonmengen von 1 bis 2 Gew.%, aber auch noch höhere Konzentrationen ohne nachteilige Wirkungen für den erhaltenen Zellstoff zur Anwendung kommen, wenn bei den bevorzugten Temperaturen von 0 bis 30°C gearbeitet wird. Allgemein liegt die Arbeitstemperatur (gemessen in der Cellulosemasse oder der Gasphase) unter 100°C, insbesondere unter 50°C.

Besondere Vorteile bietet das erfindungsgemässe Verfahren, wenn es als Delignifizierungsstufe zur Zellstoffbleiche eingesetzt wird, bei welchem das Ausgangsmaterial, insbesondere Holz, mit Essigsäure z.B. nach dem in DE-A-3 445 132 beschriebenen Verfahren aufgeschlossen wird. Insbesondere bei Verwendung von Nadelhölzern (z.B. Fichtenholz) bietet dies beachtliche Vorteile, weil dann in der bekannten Behandlung mit Peroxiden der Verbrauch an Peroxid vergleichsweise hoch ist.

Allgemein scheint ein gewisser Zusammenhang zwischen dem Ligningehalt (ausgedrückt als Kappazahl) einer Cellulosemasse und dem optimalen Einsatz der erfindungsgemässen Behandlung mit Ozon zu bestehen; optimale Ergebnisse werden häufig dann erhalten, wenn durch das Aufschlussverfahren (vorzugsweise ebenfalls in C₁₋₃-Fettsäure, insbesondere Essigsäure) der Kappawert auf etwa 20 (entspricht einem Ligningehalt von ca. 3%) gebracht und dann durch die erfindungsgemässe Ozonbehandlung in Essigsäure soweit abgesenkt wird, z.B. auf Kappawerte von unter 5, dass durch eine vorzugsweise durchgeführte abschliessende Bleiche mit Peressigsäure ein gewünschter End-Weissgrad von typisch über 70% ISO erreicht werden kann.

Die hier angegebenen Kappawerte oder Kappazahlen wurden nach der Methode bestimmt, die im Merkblatt IV/37/80 des Fachausschusses für chemische Zellstoff- und Papierprüfung im Verein der Zellstoff- und Papierchemiker und -ingenieure (BR Deutschland) beschrieben ist.

Weissgrade im eben erwähnten Bereich sind auch erreichbar, wenn zuerst mit Peressigsäure und danach mit Ozon gebleicht wird. Nach dem Stand der Technik waren Weissgrade von über 70% ISO nach dem Essigsäureaufschluss nur mit verhältnismässig grossen Mengen an Peroxid zu erzielen. Weissgrade von über 80% ISO können erfindungsgemäss erreicht werden, wenn der Zellstoff in einer dreistufigen Bleiche zuerst mit Ozon (Z), danach mit H₂O₂ (P) und abschliessend nochmals mit Ozon (Z) oder mit einer PZP-Bleichfolge im gleichen Lösungsmittel, d.h. C₁₋₃-Fettsäure bzw. Essigsäure, behandelt wird.

Das erfindungsgemässe Verfahren ist insbesondere als Verfahrensstufe in einem "Gegenstromverfahren" vorteilhaft, das z.B. mit bekannten Karussell-Extraktoren gemäss den Angaben in der Zeitschrift "Holz als Roh- und Werkstoff", 44 (1986) 207-212, durchgeführt werden kann; dabei wird gemäss einer bevorzugten Ausführungsform Essigsäure mit oder ohne Ozon nicht nur für die abschliessende Extraktion, sondern als einziges Ligninlösungsmittel verwendet. In diesem Falle ist eine Arbeitsweise bei niedriger Konsistenz, vorzugsweise 2 bis 10% Zellstoff, und Ozonkonzentrationen unter 2%, vorzugsweise 0,5 bis 1,5%, möglich. Auch hierbei soll die Essigsäure weniger als 50 Gew.% Wasser, vorzugsweise weniger als 30 Gew.% und insbesondere weniger als 10 Gew.% Wasser, enthalten. Statt Wasser kann jedoch auch ein Zusatz eines anderen Stoffes, insbesondere einer anderen C₁₋₃-Fettsäure, dienen, d.h. es kann auch mit Essigsäure gearbeitet werden, die z.B. 1 bis 50 Gew.% Propion- oder/und Ameisensäure enthält.

Allgemein sind zur Durchführung des erfindungsgemässen Verfahrens als gesonderte Behandlung oder als Schritt in einer Folge von Behandlungen bzw. Verarbeitungen bei der Zellstoffgewinnung an sich bekannte Vorrichtungen geeignet, die mindestens eine Kammer oder Zone zur Aufnahme der die Fett-bzw. Essigsäure enthaltenden Cellulosemasse aufweisen, wenn diese Vorrichtungen an sich bekannte Einrichtungen zur Behandlung mit einer Ozon enthaltenden Gasphase aufweisen. Die mit der Masse bzw. der Gasphase in Kontakt kommenden Teile der Vorrichtung bestehen aus entsprechend resistenten Werkstoffen, vorzugsweise Stahllegierungen.

Wie bereits eingangs angedeutet, werden die Eigenschaften, z.B. die Kennwerte des erhaltenen Zellstoffes, wie Reisslänge, Berstfläche und Durchreissfestigkeit, durch die Behandlung mit Ozon nach dem erfindungsgemässen Verfahren nicht signifikant verändert; das erfindungsgemässe Verfahren ermöglicht die Gewinnung von Zellstoffprodukten, deren Qualität derjenigen der konventionellen, nach dem Sulfatverfahren erhältlichen Zellstoffe entspricht und erheblich besser ist als diejenige der nach dem Sulfitverfahren erhaltenen Produkte.

Die Erfindung wird anhand folgender Beispiele erläutert. Die Bezeichnung DP_{w} bedeutet den auf das Gewichtsmittel-Molekulargewicht bezogenen, Polymerisationsgrad.

### Beispiel 1

(A) 289 g essigsäurefeuchte Cellulosemasse in Form von Zellstoff aus Fichtenholz, enthaltend ca. 8 Gew.% Lignin (50 g atro, Kappazahl 59), werden mit 2 Liter 93%iger Essigsäure in einem Becherglas mit einem starken Rührer 8 min aufgeschlagen, auf einer Fritte scharf abgesaugt und mit heisser 93%iger Essigsäure nachgewaschen. Danach hat der Zellstoff die Kappazahl 24. Er wird mit 600 ml 93%iger Essigsäure, die 7 g H₂O₂ enthält, 5 Std. im Rundkolben bei 70°C rotiert. Der so behandelte Zellstoff wird erneut auf einer Fritte scharf abgesaugt und mit heisser Essigsäure nachgewaschen.

| | |
|---|---|
| Kappazahl: | 3,8 |
| Weissgrad: | 39,5 ISO |
| DP_{w}: | 2467 |
| Reisslänge: | 13'700 m (Mahlgrad 45 SR) |
| Berstfläche: | 64,6 m² |
| Durchreissfestigkeit: | 57,3 cN |

(B) Es wird wie in Absatz A gearbeitet, jedoch mit der Abänderung, dass der mit 1,75 g H₂O₂ statt mit 7 g H₂O₂ gebleichte Zellstoff (270 g feucht, 48,5 g atro) in aufgeflufftem Zustand in einem rotierenden Rundkolben bei 20°C 1 Std. mit Ozon (10 Liter, 3,5% Ozon in Sauerstoff) begast wird. Danach wird er auf einer Fritte mit heisser Essigsäure gewaschen.

| | |
|---|---|
| Kappazahl: | 0,27 |
| Weissgrad: | 71,5 |
| Reisslänge: | 12'260 m (Mahlgrad 70 SR) |
| Berstfläche: | 65,2 m² |

Durch die Ozonbehandlung kann somit der Peroxidverbrauch drastisch vermindert und trotzdem ein Weissgrad von über 70% erreicht werden, ohne dass die mechanischen Produkteigenschaften leiden. Die für das erfindungsgemässe Verfahren verwendete Fettsäure kann in an sich bekannter Weise, z.B. durch azeotrope Destillation, umweltschonend aufgearbeitet und rezirkuliert werden. Der das Lignin enthaltende Destillationsrückstand kann ebenfalls in umweltschonender Weise aufgearbeitet, z.B. verbrannt werden.

### Beispiel 2

50 g Zellstoff, welcher aus Kiefernhackschnitzeln (Pinus sylvestris, 45 Jahre) nach dem Acetosolv-Verfahren hergestellt wurde (Kappazahl 24,2), werden bis auf einen Feuchtigkeitsgehalt von 35% abgepresst und anschliessend mechanisch zerkleinert. Der zerfaserte Stoff wird in einen Kolben gegeben und mit 1 bis 3,3% Ozon behandelt (0,05 g Ozon/min, 0,06 g Ozon/Liter Sauerstoff). Nach einer Einwirkungsdauer von 10 bis 40 min wird der Zellstoff mit Essigsäure und anschliessend mit Wasser gewaschen.

| | | | | | |
|---|---|---|---|---|---|
| Ozon (% bz. auf Zellstoff) | 0 | 1,0 | 1,9 | 2,7 | 3,3 |
| Kappazahl | 24,2 | 11,8 | 5,3 | 2,7 | 1,3 |
| DPw | 3420 | 3250 | 2990 | 2180 | 1660 |

| Papiereigenschaften (ungemahlen) | | | | | |
|---|---|---|---|---|---|
| Mahlgrad, SR | 19 | 21 | 23 | 26 | 29 |
| Reisslänge, m | 8300 | 7060 | 7380 | 8250 | 8230 |
| Berstfläche, m² | 58,8 | 51,2 | 55.0 | 56,3 | 57,5 |
| Durchreissfestigkeit, cN | 75,8 | 76,8 | 77,6 | 69,8 | 67,3 |

### Beispiel 3

267,4 g atro Kiefernholz (Pinus sylvestris, 45 Jahre) werden nach dem Acetosolv-Verfahren aufgeschlossen. Der Zellstoff wird wie in Beispiel 2 mit 2% Ozon gebleicht (erste Bleichstufe) und mit Essigsäure gewaschen. Bei einer Konsistenz von 12% Zellstoff in Essigsäure wird 1% Wasserstoffperoxid zugesetzt und während 6 Std. bei 70°C gebleicht (zweite Bleichstufe). Der erhaltene Zellstoff wird mit Essigsäure gewaschen, auf 35% Feststoffgehalt abgepresst und erneut mit 0,6% Ozon behandelt (dritte Bleichstufe).

Anstelle der in den Beispielen 1-3 verwendeten Essigsäure können in der Regel auch C₁₋₃-Fettsäuremischungen verwendet werden, die z.B. bei der Hydrolyse von Pflanzenabfällen erhältlich sind und aus Mischungen von Essigsäure, Propionsäure und Ameisensäure bestehen.

## Patentansprüche

1. Verfahren zum Behandeln von Lignin enthaltender Cellulosemasse mit Ozon in Gegenwart von C₁₋₃-Fettsäure, dadurch gekennzeichnet, daß die Cellulosemasse als Mischung mit mindestens einer C₁₋₃-Fettsäure, die weniger als 50 Gew.% Wasser enthält, der Einwirkung einer Gasphase ausgesetzt wird, die Ozon in einem Anteil von 0,1 bis 10 Vol.% enthält, um die Löslichkeit des Lignins in der C₁₋₃-Fettsäure durch oxidative Veränderung des Lignins zu erhöhen, und daß das so veränderte Lignin mit der C₁₋₃-Fettsäure von der Cellulosemasse abgetrennt wird.

2. Verfahren nach Anspruch 1, dadurch gekennzeichnet, daß als C₁₋₃ -Fettsäure Essigsäure verwendet wird.

3. Verfahren nach Anspruche 1 oder 2, dadurch gekennzeichnet, daß die Behandlung der Cellulosemasse mit Ozon bei Temperaturen von unter 100°C, vorzugsweise unter 50°C und insbesondere zwischen 0 und 30°C, durchgeführt wird.

4. Verfahren nach einem der Ansprüche 1-3, dadurch gekennzeichnet, daß es mit C₁₋₃-Fettsäure als Delignifizierungsstufe bei der Herstellung von gebleichtem Zellstoff angewendet wird, wobei die C₁₋₃-Fettsäure Teil der Aufschlussflüssigkeit in einer vorangehenden Stufe ist und mindestens teilweise als flüssiges Behandlungsmedium in einer Bleichbehandlung mit Peroxid dient.

5. Verfahren nach Anspruch 4, dadurch gekennzeichnet, daß die Ozonbehandlung in C₁₋₃-Fettsäure, insbesondere Essigsäure, vor und/oder nach einer Behandlung mit Peressigsäure durchgeführt wird.

6. Verfahren nach Anspruch 4 oder 5, dadurch gekennzeichnet, daß es als Stufe in einem Gegenstromverfahren durchgeführt wird.

7. Verfahren nach einem der Ansprüche 4 bis 6, dadurch gekennzeichnet, daß die Zellstoffkonzentration zwischen 1 und 50%, bevorzugt 25 bis 40%, und die Ozonkonzentration in C₁₋₃-Fettsäure unter 3%, bevorzugt zwischen 0,1 und 1,5%, bezogen auf das Trockengewicht des Zellstoffs, liegt.

8. Verfahren nach einem der Ansprüche 1 bis 7, dadurch gekennzeichnet, daß der Wasseranteil der Fettsäure oder des Fettsäuregemisches 1 bis 10 Gew.% beträgt.

## Claims

1. A method of treating a lignin-containing cellulosic mass with ozone in the presence of C₁₋₃ fatty acid characterized in that said cellulosic material, in mixture with at least one C₁₋₃ fatty acid containing less than 50% by weight of water, is subjected to the action of a gaseous phase containing ozone in an amount of from 0.1 to 10 % by volume so as to increase solubility of said lignin in said C₁₋₃ fatty acid by an oxidative alteration of said lignin, and that said lignin so altered is separated together with said C₁₋₃ fatty acid from said cellulosic mass.

2. The method of claim 1 characterized in that acetic acid is used as said C₁₋₃ fatty acid.

3. The method of claim 1 or 2 characterized in that said treatment of said cellulosic mass with ozone is effected at temperatures of below 100°C, preferably below 50°C and notably between 0 and 30°C.

4. The method according to any of claims 1 to 3 characterized in that it is applied as a delignification step with a C₁₋₃ fatty acid in the production of bleached pulp wherein said C₁₋₃ fatty acid is a component of the process liquor in a preceding step and serves, at least in part, as liquid processing medium in a bleaching treatment with peroxide.

5. The method of claim 4 characterized in that said ozone treatment in said C₁₋₃ fatty acid, notably acetic acid, is carried out before and/or after a treatment with peracetic acid.

6. The method according to claim 4 or 5 characterized in that it is carried out as a step in a counter-current process.

7. The method according to any of claims 4 to characterized in that the pulp concentration is between 1 and 50%, preferably 25 to 40%, and the ozone concentration in said C₁₋₃ fatty acid is below 3%, preferably between 0.1 and 1.5%, based upon the dry weight of said pulp.

8. The method of any of claims 1 to 7 characterized in that said water content of said fatty acid or said mixture of fatty acids is from 1 to 10% by weight.

## Revendications

1. Procédé de traitement à l'ozone d'une masse cellulosique contenant de la lignine en présence d'acide gras C₁₋₃, caractérisé en ce que la masse cellulosique, mélangée à au moins un acide gras C₁₋₃ contenant moins de 50% en poids en eau, est soumise à l'action d'une phase gazeuse qui contient de l'ozone dans un rapport de 0,1 à 10% en volume, de sorte à augmenter la solubilité de la lignine dans l'acide gras C₁₋₃ par une modification oxydante de ladite lignine, et que ladite lignine ainsi modifiée est séparée en même temps que l'acide gras C₁₋₃ de la masse cellulosique.

2. Procédé selon la revendication 1, caractérisé en ce que l'acide gras C₁₋₃ utilisé est de l'acide acétique.

3. Procédé selon la revendication 1 ou 2, caractérisé en ce que le traitement de la masse cellulosique à l'ozone est effectué à une température inférieure à 100 °C, de préférence inférieure à 50 °C, et en particulier comprise entre 0 et 30 °C.

4. Procédé selon l'une des revendications 1 à 3, caractérisé en ce que ce procédé est employé en temps qu'étape de délignification à l'aide d'un acide gras C₁₋₃ dans la production de cellulose blanchie, étape dans laquelle l'acide gras C₁₋₃ utilisé est un constituant de l'agent liquide de dissolution employé dans une étape précédente, et sert de milieu liquide de traitement lors d'un blanchissage au peroxyde.

5. Procédé selon la revendication 4, caractérisé en ce que le traitement à l'ozone dans l'acide gras C₁₋₃, en particulier dans l'acide acétique, est effectué avant et/ou après un traitement à l'acide peracétique.

6. Procédé selon la revendication 4 ou 5, caractérisé en ce qu'il constitue une étape dans un procédé à contre-courant.

7. Procédé selon l'une des revendications 4 à 6, caractérisé en ce que la concentration en cellulose se situe entre 1 et 50%, de préférence entre 25 et 40%, et que la concentration en ozone dans l'acide gras C₁₋₃ est inférieure à 3%, et se situe de préférence entre 0,1 et 1,5% par rapport au poids à sec de la masse cellulosique.

8. Procédé selon l'une des revendications 1 à 7, caractérisé en ce que la teneur en eau de l'acide gras, ou du mélange contenant cet acide gras, est de 1 à 10% en poids.
